# EUROPÄISCHE PATENTSCHRIFT

(11) **EP 3 859 257 B1**
(45) Veröffentlichungstag und Bekanntmachung des Hinweises auf die Patenterteilung: **19.10.2022**
(21) Anmeldenummer: 21153763.4
(22) Anmeldetag: 27.01.2021
(51) Int. Cl.: F27D 3/15, C21C 5/46

(54) **VERSCHLUSSSTOPFEN FÜR KONVERTERABSTICHLÖCHER**
STOPPER FOR CONVERTER TAP HOLES
BOUCHONS DE FERMETURE POUR TROUS DE COULÉE DE CONVERTISSEUR

(30) Priorität: 29.01.2020 DE 102020102105
(43) Veröffentlichungstag der Anmeldung: 04.08.2021
(73) Patentinhaber: Stilkerieg, Veronica, 28717 Bremen (DE)
(72) Erfinder: Stilkerieg, Veronica, 28717 Bremen (DE)
(74) Vertreter: Schulte & Schulte

(56) Entgegenhaltungen:
- EP-A1- 0 315 311
- EP-B1- 0 315 311
- GB-A- 2 534 231
- JP-A- H07 256 437
- US-A1- 2011 148 013

## Beschreibung

Die Erfindung betrifft einen Verschlussstopfen zum zeitweise Verschließen des Abstichloches eines kippbaren Konverters, bestehend aus einem zylinderförmigen, verformbaren Stopfenkörper aus einem Tongemenge, Leichtkörpern aus leicht schmelzbaren Kohlenwasserstoffverbindungen, Plastifizierer und Cellulosen sowie Öl als Formhilfsmittel, einem unten den Stopfenkörper begrenzenden Grundblech, einem den Stopfenkörper oben begrenzenden Stirnblech und einem beide Bleche verbindenden Rohr, wobei der Stopfenkörper über einen Applikator vom kalten Rand her in das Abstichloch einführbar und darin festsetzbar und über den flüssigen Stahl wieder aus dem Abstichloch ausschwemmbar ausgebildet ist.

Beim Hochofenverfahren wird zuerst Roheisen aus Eisenerz mit Hilfe von Koks und Kalk hergestellt. Das Roheisen wird nach dem Abstich in Torpedopfannen der weiteren Verarbeitung zugeführt. Aus dem zwischenzeitlich aufbereiteten Roheisen wird dann im Konverter durch Verblasen mit Sauerstoff Stahl hergestellt, wobei dazu in der Regel Zuschlagstoffe wie Schrott und Legierungsmaterialien eingesetzt werden. Diese kippbaren Konverter besitzen an geeigneter Stelle in der Konverterwand oberhalb des Stahlbadspiegels eine Auslassöffnung bzw. ein Abstichloch zur Überführung des flüssigen Stahls in die Abstichpfanne. Zum Entleeren wird der Konverter in eine solche Position gekippt, dass der Stahl durch das Abstichloch in die nachgeschaltete Pfanne strömt. Da auf der Stahlschmelze stets die spezifisch leichtere Schlacke unterschiedlicher Viskosität aufschwimmt, gelangt diese während des Kippvorgangs zwangsweise zuerst in das Abstichloch und somit in mehr oder weniger großer Menge in die Abstichpfanne. Für zahlreiche nachfolgende metallurgische Prozesse ist das Vorhandensein von sauerstoffreicher und häufig mit Phosphor oder Schwefel angereicherter Schlacke von erheblichem Nachteil. Es ergibt sich daher die Forderung, möglichst schlackenfrei den Konverterstahl in die Abstichpfanne zu überführen. Aus der EP 0 635 071 ist ein Verschlussstopfen bekannt, bei dem das Stirnblech in einen Trichterkanal übergehend ausgebildet ist, der den Verschlussstopfen bzw. den Stopfenkörper durchörtert und einer auf das Stirnblech einwirkende Ziehkralle aufnehmend geformt ist. Dabei wird der Verschlussstopfen so weit in den Konverterabstichkanal eingeschoben, dass er mit seinem Stirnblech mit der Konverterinnenseite annähernd fluchtend positioniert und dann durch Ziehen der Kralle gesetzt wird. Das Stirnblech geht in einen Trichterkanal über, der den Verschlussstopfen durchörtert, so dass das Festsetzen des Stopfens auch wirklich konverterinnenseitig erfolgt und nicht an dessen Außenwand. Ist der Verschlussstopfen entsprechend gesetzt, so versintert das Stirnblech und weder Schlacke noch sonstige Teile können durch das Abstichloch ausfließen, vielmehr nur der reine flüssige Stahl. Mit berühren des flüssigen Stahls wird das Stirnblech und auch der Trichterkanal bzw. das diesen vorgebende Rohr teilweise geschmolzen, wobei der Stahl gezielt in die darunter stehende Abstichpfanne fließen kann. Ein derartiger Verschlussstopfen besteht aus Feuerfestmaterial, Leichtkörpern aus leicht schmelzbaren Kohlenwasserstoffverbindungen, aus Plastifizierer, Cellulosen und Öl. Je nach Größe des Verschlussstopfens ist das Handhaben mit dem Applikator bzw. dem Setzgerät schwierig. Je nach Lagerzeit des Verschlussstopfens ist dann das Verformen im Abstichloch auch noch mit Problemen behaftet, wobei die Handhabung des Setzgerätes eine gewisse Geschicklichkeit voraussetzt, da dieses zusätzliche Gerät mit der Ziehkralle ja nach dem Setzen des Verschlussstopfens wieder zurückgewonnen werden muss. Aus der EP 0 315 311 A1 ist ein Verschlussstopfen bekannt, der zwischen Stirnblech und Grundblech angeordnet ist und aus verformbarem Material besteht. Eine sich an der Konverterinnenwand abstützende Halteplatte bietet einer Federanordnung die Möglichkeit, das Grundblech gegen das Stirnblech auf der Manipulierstange zu verschieben und dabei den Stopfen zu verformen. Dadurch tritt Mörtel aus, der zwischen Stopfenwand und Innenwand des Abstichloches in dieses eindringt und den Stopfen festlegt. Die japanische Schrift JP H 0 725 6437A beschreibt einen Stopfen aus einem Zylinder, der von endseitig verbundenen Stäben gebildet wird. Beim Bewegen der Enden eines Stabes, der mittig der Stäbe verläuft und dessen Enden zusammengefasst sind, verbiegen sich die Stäbe mittig und es entsteht eine Art Fass, das mittig einen sich am Abstichloch festsetzenden Ring aufweist.

Die US 2011/014 8013 A1 betrifft ähnlich der anfangs beschriebenen EP 0 635 071 einen Verschlussstopfen, der mit einem aufwendigen Setzgerät ins Abstichloch eingeführt und dort durch Verquetschen des verformbaren Stopfenmaterials festgesetzt wird. Hierzu wird das Stirnblech auf dem verbindenden Rohr mit Hilfe einer das Setzgerät mitbildenden Ziehkralle in Richtung des über das Setzgerät festgehaltenen Grundbleches gezogen. Der Verschlussstopfen muss während dieser Festsetzarbeiten freischwebend vom Mitarbeiter im Abstichloch gehalten werden, wobei der Mitarbeiter über Kopf arbeitet. In der GB 25 34 231A ist ein Verschluss des Abstichloches eines Konverters über ein sogenanntes Schlackenschild beschrieben, das vom Konverterinneren auf das heiße Ende des Abstichloches aufgelegt ist. Das Schlackenschild bzw. die Platte ist mit einer Stange verbunden, die bei zwei gezeigten Lösungen endseitig Rückhalteteile oder Widerhaken aufweist. Die Stange mit Rückhalteteilen wird vom Konverterinneren ins Abstichloch eingeführt und dann mit dem Schlackenschild verbunden, das nun seine Position auf dem Abstichloch nicht verlassen kann, weil sich die Rückhalteteile im Abstichloch festsetzen und ein Herausziehen der Stange verhindern. Statt der Rückhalteteile und der Platte ist auch ein Kegelstumpf mit "Dart" vorgesehen, der die Platte in ihrer Position fixiert. Schließlich ist ein verformbarer Stopfenkörper offenbart, der im Abstichloch über eine sich bei Hitze ausdehnende Masse zwischen Stirn- und Grundblech verformt wird, bis der Stopfenkörper im Abstichloch festsitzt und damit über eine Verbindungsstange das Schlackenschild in seiner abdeckenden Position festhält.

Die Erfindung stellt sich daher die Aufgabe, einen Verschlussstopfen zu schaffen, welcher aufgrund seiner Materialzusammenstellung leicht verformbar ist und der ohne das beschriebene aufwendige Setzgerät in das Abstichloch einsetzbar und dort verformbar ist.

Gemäß der Erfindung wird der Stopfenkörper gezielt durch die zum Einsatz kommenden Leichtkörper im Gewicht reduziert und durch Einsatz zähfließender Öle mit einem stangenförmigen Applikator in das Abstichloch hineingeschoben und dann durch einfaches Weiterschieben dort festgesetzt und verformt, weil beim Einschieben die Haltekrallen sich festsetzen und damit auch das Stirnblech, sodass das Grundblech in Richtung Stirnblech geschoben werden kann, wobei gleichzeitig der Stopfenkörper durch das Bewegen der beiden Bleche gegeneinander verformt wird. Die Haltekrallen setzen sich am Abstichloch fest, so dass der Stopfenkörper, der ja bereits im Abstichloch ist, nicht mehr weiterbewegt werden kann, sondern vielmehr zwangsweise auch durch die zähfließenden Öle sicher verformt wird.

Nach einer zweckmäßigen Ausführung der Erfindung ist vorgesehen, dass die Haltekrallen am Stirnblech festgelegt sind und dass das Grundblech über den stangenförmigen Applikator auf dem Rohr verschiebbar ausgebildet ist. Damit wird erreicht, dass das Stirnblech nach dem Festsetzen der Haltekrallen nicht mehr weiter in das Abstichloch hineinbewegt werden kann, sondern dass vielmehr nun das auf der Außenseite des Konverters sich befindende bzw. angeordnete Grundblech weiter in das Abstichloch hineinbewegt wird, wobei es dafür sorgt, dass der Stopfenkörper sich verformt und im Abstichloch festsetzt.

Eine weitere vorteilhafte Ausführungsform sieht vor, dass die Haltekrallen am Stirnblech festgelegt und das Grundblech mit dem Rohr verbunden und beide über den stangenförmigen Applikator in Richtung Stirnblech verschiebbar sind. Damit wird also nicht nur das Grundblech in Richtung Stirnblech verschoben, sondern auch das Rohr, das dann durch das durch die Haltekrallen fixierte Stirnblech hindurchgeschoben wird und damit in den Abstichkanal ein kurzes Stück hineinragt. Damit ist zusätzlich sichergestellt, dass die Erst-Schlacke nicht durch das Rohr abfließt und auch während des Blasvorganges austretende Schlacke dieses dabei je nach Zusammensetzung auch mal verschließen kann, sondern vielmehr nur und sicher der flüssige Stahl, der dann wie schon erwähnt beide Stopfen-Bestandteile auflöst, aber auf jeden Fall verhindert, dass die Schlacke in die Abstichpfanne hineinfließt.

In Weiterentwicklung dieses mit dem Grundblech verbundenen Rohres ist nach einer zweckmäßigen Ausführung vorgesehen, dass das Rohr über den Applikator um 5 - 15 cm, vorzugsweise 10 cm über das Stirnblech in Richtung Konverterinneres verschiebbar ist. Das ist ein großer Vorteil, da nun während des Blasvorganges sich das Rohr nicht mehr mit herausspritzender Schlacke zusetzen kann, um zu den weiter oben beschriebenen Nachteilen mit Verstopfen zu führen.

Statt einer Verbindung beispielsweise ein Verschweißen der Haltekrallen mit dem Stirnblech ist es nach einer zweckmäßigen Ausbildung der Erfindung vorgesehen, dass zwei Haltekrallen miteinander verbunden oben das Rohr umfassend auf das verschiebbare Stirnblech aufgelegt sind. Wird das Stirnblech jetzt verschoben, sorgen die Haltekrallen dafür, dass dies nicht möglich ist, wenn die Haltekrallen sich am Abstichloch oder im Abstichloch festgesetzt haben.

Statt der beschriebenen zwei Haltekrallen ist auch die Möglichkeit gegeben, dass zwei, drei oder vier Haltekrallen oben auf dem Stirnblech aufliegend miteinander und mit dem Stirnblech verbunden sind oder eben wie weiter oben beschrieben auch ohne diese Verbindung einfach nur oben aufliegen. Auch dadurch kann dann die Beweglichkeit des Stirnbleches verhindert und mit dem unteren Grundblech der Verformungsvorgang des Stopfenkörpers bewirkt werden.

Je nach Ausbildung der Haltekrallen ist die Möglichkeit gegeben, dass diese im Abstichloch oder am kalten, äußeren Rand des Abstichloches sich festsetzen können.

Ein solches Festsetzen der Haltekrallen ist sichergestellt, wenn sie aus 6 mm Moniereisen hergestellt und am unteren, freien Ende den Haken bildend abgebogen ausgebildet sind und ein Außenmaß von + 30 - 50 mm, vorzugsweise 40 mm größerem Stopfenumfang und 3 - 10 cm größerer Länge als der Stopfenkörper aufweisend ausgebildet sind. Aufgrund dieser Maße ist zunächst einmal sichergestellt, dass das obere Ende, das entweder am Stirnblech festgeheftet ist oder darauf liegt, sich dicht an den Stopfenkörper anlegen kann, also auf jeden Fall den Einschiebevorgang in das Abstichloch nicht behindern kann. Ist der Grundkörper dann weit genug in das Abstichloch eingeführt, setzen sich die unteren freien Enden mit dem Haken um das Abstichloch bzw. um den kalten äußeren Rand fest, so dass der Verformungsvorgang dann sicher beginnen kann. All dies erfolgt mit der einfachen Stange bzw. dem Applikator, so dass Geschicklichkeit hier keine entscheidende Rolle mehr spielen kann.

Der Stopfenkörper besteht aus der im Anspruch 1 genannten weichen Masse, insbesondere auch des eingesetzten Mineralöls und der Leichtkörper, wobei nach einer Weiterbildung vorgesehen ist, neben diesen Leichtkörpern aus leicht schmelzbaren Kohlenwasserstoffverbindungen zur Erzielung eines geringen Gesamtgewichtes und einer guten Handhabbarkeit Zusatzleichtkörper in Form von mineralischen aus Blähglas bestehenden Glashohlkugeln mit in den Stopfenkörper eingemischt sind. Der diese unterschiedlichen Leichtkörper bzw. Zusatzleichtkörper aufweisende Stopfenkörper ist nicht nur durch ein geringes Gesamtgewicht gekennzeichnet, sondern auch dadurch, dass er optimal handhabbar ist und somit leicht in das Abstichloch eingeführt werden kann. Schließlich wirkt das enthaltende Mineralöl optimal formgebend.

Ein solcher Verschlussstopfen verfügt erfindungsgemäß über einen Stopfenkörper aus einem Gemisch von
10 - 50 Vol.-% Polystyrolgranulat 10' von 0,3 - 5 mm,
5 - 30 Vol.-% Zusatzleichtkörper in Form von Blähglas von 0,2 - 8 mm ,
20 - 45 Gew.-% Zusatzleichtkörper in Form von Aluminiumhohlkugelsilikat mit 0,1 - 1,5 mm Durchmesser und
15 - 70 Gew.-% Tongemenge aus Kaolinit, Bentonit und Ton 3-Schichtsilikat,
0,5 - 3 Gew.-% Plastifizierer
0,1 - 2 Gew.-% Verflüssiger
0,1 - 2 Gew.-% temporäre Binder
0,1 - 5 Gew.-% permanente Binder und
2 - 8 Vol.-% Öle als Formhilfsmittel.

Die Verwendung von Glashohlkugeln ist zwar grundsätzlich aus der EP 2 315 859 B1 bekannt, allerdings nicht in der hier spezifizierten Materialzusammensetzung und auch nicht zusammen mit Polystyrolgranulat von 0,3 - 5 mm, was aber erst in dieser Zusammensetzung die gewünschte optimale Gewichtsreduzierung und damit optimale Handhabungsfreundlichkeit bringt und darüber hinaus zusammen mit dem zum Einsatz kommenden bestimmten Ton und Bentonit der Masse die notwendige Weichheit gibt.

Vorteilhaft ist es und gemäß Erfindung auch gezielt vorzusehen, den Verschlussstopfen mit dem erwähnten Polystyrolgranulat zu vermischen, dabei allerdings in der Form von 2 - 3 mm, während das Blähglas in der Form von 0,2 - 0,5 mm und das Aluminiumhohlkugelsilikat in der Form von 0,1 - 0,5 mm in die Gesamtmischung eingebracht wird. Das Polystyrol soll keine Kugelform aufweisen. Diese Form bringt dem Polystyrol eine geänderte Struktur, die dem Stopfen zusammen mit dem Blähglas eine hohe Stabilität verleiht. Das gezielt geformte Polystyrol gibt der Masse bzw. der Mischung einen wesentlich besseren Halt als die bisher eingesetzten Styroporkügelchen, weil sich durch die neue Form (Kaffeebohnenform) eine Matrix ähnlich der einer Betonmischung bildet. So ist die gewünschte Stabilität sicher zu erreichen und zu halten.

Das Polystyrolgranulat soll darüber hinaus gemäß der Erfindung ein graphitiertes Polystyrol sein, wobei dieses graphitiertes Styropor für ein optimal gutes Durchmischen und Haften aller Bestandteile des Stopfenkörpers Sorge trägt. Ein solcher Verschlussstopfen gewährleistet einen schnellen Einbau, sorgt dafür, dass Vorlaufschlacke immer zurückgehalten wird, auch noch während des Kippens des Konverters, sitzt sicher im Abstichloch, versintert nicht und sorgt dafür, dass der Kanal im Abstichmoment innerhalb von 5 bis 10 Sekunden völlig frei ist, so dass der Stahl abfließen kann. Der Stopfen ist gut lagerfähig und verfügt über ein geringes Gewicht, was insbesondere das Einsetzen in das Abstichloch des Konverters erleichtert. Der erfindungsgemäße Verschlussstopfen sorgt im Moment des Abstichbeginns durch kurze Zurückhaltung des Stahls für ein genügend hohes Stahlbad über dem Stopfen, so dass Abstichwirbel sicher verhindert werden können. Diese nachteiligen Wirbel entstehen bei Badhöhen von weniger als 2,5 x Abstich-Durchmesser, also bei einem Abstich von 160 mm unter einer Höhe von 400 mm. Bei fehlendem Verschlussstopfen entstehen Wirbel, die sich im Bad bis zur Oberfläche durch bewegen und Konverterschlacke während des Abstiches mit in die Vorlage bzw. die Abstichpfanne ziehen.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Figur 1: einen gekippten Konverter während des Auslaufens des flüssigen Stahls,
- Figur 2: den Stand der Technik mit einem Setzgerät,
- Figur 3: einen Verschlussstopfen mit vier Haltekrallen,
- Figur 4: eine Seitenansicht eines Verschlussstopfens mit ausgefahrenem Rohr,
- Figur 5: einen Verschlussstopfen mit zwei das Rohr umfassende Haltekrallen,
- Figur 6: einen Verschlussstopfen, bei dem die Haltekrallen mit dem Stirnblech verbunden sind und dem Grundblech, das auf dem fest mit dem Stirnblech verbundenen Rohr verschiebbar ist,
- Figur 7: einen Schnitt durch ein Abstichloch mit einem eingesetzten Verschlussstopfen und am kalten Rand des Abstichsloches sich festsetzenden Haltekrallen,
- Figur 8: einen Schnitt durch ein Abstichloch mit eingebrachtem Verschlussstopfen und Haltekrallen, die sich im Abstichloch festgesetzt haben und
- Figur 9: graphitierte und kaffeebohnenartig ausgebildete Leichtkörper aus Styropor.

Figur 1 zeigt einen Konverter 2 im Schnitt, wobei erkennbar ist, dass der auslaufende flüssige Stahl 5 eine Schicht aus Schlacke 6 trägt. Der flüssige Stahl 5 fließt durch das Abstichloch 4 in die Abstichpfanne 3, die bereits teilweise mit flüssigem Stahl 5' ausgefüllt ist. Der Verschlussstopfen 1 ist hier in Figur 1 nicht gezeigt und nicht erkennbar, weil er bereits durch den flüssigen Stahl wieder aus dem Abstichloch 4 ausgeschwemmt wurde. Mit 18 ist das Konverterinnere bezeichnet und mit 24 der kalte Rand des Abstichloches 4. Auf diese Bezugszeichen wird weiter hinten noch eingegangen.

Figur 2 zeigt eigentlich den Stand der Technik, bei dem der Verschlussstopfen 1 mit seinem gesamten Stopfenkörper 8 in das Abstichloch 4 eingeführt ist, um dann über die Setzvorrichtung 22 verformt zu werden, wozu mit der Setzvorrichtung 22, 22' das Grundblech 11 und Stirnblech 12 gegeneinander bewegt werden. Dadurch wird die Wandung des Stopfenkörpers 8 gegen die Innenwand des Abstichloches 4 gepresst und so das Abstichloch 4 wirksam verschlossen. Nach dem Entfernen der Setzvorrichtung 22 kann dann nach entsprechendem Kippen des Konverters 2 flüssiger Stahl durch das Rohr 13 hindurchfließen um wie in Figur 1 gezeigt sich in der Abstichpfanne 3 zu verteilen.

Figur 3 zeigt eine Ausbildung des Verschlussstopfens 1 mit dem Stopfenkörper 8, der am in das Abstichloch 4 zuerst einzuführenden Ende über das Stirnblech 12 abgedeckt ist. Dieses Stirnblech 12 ist mit 4 Haltekrallen 15, 16, 20, 21 verbunden, wobei diese Haltekrallen 15, 16, 20, 21 mit ihren Haken 26, 26' dafür sorgen, dass sich der Stopfenkörper 8 nach dem Einführen in das Abstichloch 4 dort an der Innenwand 7 oder am kalten Rand des Abstichloches 24 festsetzt. Unten ist das Grundblech 11 nicht erkennbar, dafür aber das vorstehende Rohr 13, das Grundblech 11 und Stirnblech 12 verbindet.

Figur 4 zeigt eine Ausführungsform, bei der nur zwei Haltekrallen 15, 16 zum Einsatz kommen, die am unteren Ende, d. h. am freien Ende 25 über die Haken 26, 26' verfügen. Die Haltekrallen 15, 16 sind fest am oberen Stirnblech 12 fixiert, während die verschiebbare Masse 30 mit dem unteren losen Grundblech 11 gegen das obere fest mit dem Rohr 13 verbundene Stirnblech 12 verschoben werden kann, so dass sich die Außenwandung 27 des Stopfenkörpers 8 dicht an die Innenwandung 7 des Abstichloches 4 anlegen kann.

Der Stopfenkörper 8 weist bei dieser Ausführung neben dem Tongemenge Polystyrolgranulat auf

Der Verschlussstopfen nach Figur 5 zeichnet sich dadurch aus, dass hier die beiden Haltekrallen 15, 16 oberhalb des Stirnbleches 12 um das Rohr 13 herumgeschlungen und miteinander verbunden sind, so dass auf eine Fixierung also Verbindung mit dem Stirnblech 12 verzichtet werden kann. Das Rohr 13 weist hier einen Überstand 14, der dadurch entsteht, dass das Rohr durch das Stirnblech 12 hindurchgeschoben wird, um den weiter vorne schon erwähnten Überstand 14 zu erreichen, wobei dies beim Verformen des Stopfenkörpers 8 erfolgen kann. Hierdurch kann Schlacke 6 nicht durch das Rohr 13 abfließen und dieses verschließen, da das Rohr 13 oben zur heißen Seite hin ca. 10 cm herausragt und sich ggf. dann im Rohr 13 keine Schlacke 6 aufbaut. Ansonsten würde dies bei nicht überstehendem Rohr 13 während des Blasvorganges sich leicht mit herausspritzender Schlacke zusetzen, was dann später Probleme beim Herauskippen bzw. Herauslaufen des flüssigen Stahls 5 bringen würde.

Figur 6 wiederum zeigt eine Ausführung, bei der die Spreizen 15, 16 mit dem Stirnblech 12 verbunden sind, wobei das Rohr 13 zusammen mit dem Grundblech 11 in Richtung auf das Stirnblech verschoben wird, um so den Stopfenkörper 8 im Abstichloch 4 festzusetzen. Bei dieser Ausführungsform ist kennzeichnend, dass der Stopfenkörper neben dem Tongemenge 9 und den Leichtkörpern 10, 10' auch noch Zusatzleichtkörper 28, 28', 28" aufweist, die in das Gemenge eingebracht sind. Die Zusatzleichtkörper 28' bestehen aus Natrium/Kalziumkugelsilikat und die Zusatzleichtkörper 28" aus Aluminiumkugelsilikat, so dass insgesamt ein Gemenge entsteht, wie es im Anspruch 11 fixiert ist. In diesem Zusammenhang ist noch darauf hinzuweisen, dass die Polystyrolgranulatleichtkörper aus graphitiertem Polystyrol bestehen und die erwähnte Kaffeebohnenform aufweisen.

In den Figuren 7 und 8 ist ein stangenförmiger Applikator 17 gezeigt, mit dem der Stopfenkörper 8 in das Abstichloch 4 eingeführt werden kann. Da der Stopfenkörper 8 mit den in beiden Figuren gezeigten Haltekrallen 15, 16 ausgerüstet ist, die über Haken 26 verfügen, setzt sich der Stopfenkörper 8 bei Erreichen der Position von Figur 7 bzw. Figur 8 im Abstichloch 4 fest, wobei dann entweder das Grundblech 11 in Richtung Stirnblech 12 bewegt wird oder das Stirnblech 12 in Richtung Grundblech 11. Auch hier ist wieder der Überstand 14 bei Figur 8 erkennbar und ein eigentlich nicht als Setzvorrichtung 22 zu bezeichnendes Hilfsaggregat, sondern vielmehr den schon erwähnten stangenförmige Applikator 17.

Figur 9 zeigt dann die mehrfach erwähnten Leichtkörper 10, 10', 10", wobei hier die Kaffeebohnenform besonders hervorzuheben ist. Darüber hinaus zeichnen sich diese Leichtkörper 10 durch ihre schwarze Farbe aus, die durch die Graphitierung entstanden ist. Erkennbar ist, dass die Oberfläche dieser Leichtkörper 10 nicht ganz eben ist, sondern vielmehr Kerben, Kanten und ähnliches zeigt, die die Fixierung am Tongemenge 9 erleichtert.

In Figur 1 ist das Abstichloch 4 mit seinen beiden Rändern gezeigt. Innenliegend, also am flüssigen Stahl 5 ist der warme Rand 23 erkennbar, während der schon weiter vorn erwähnte kalte Rand mit 24 bezeichnet ist. Bei Figur 5 ist die Umfassung der Enden der Haltekrallen 15, 16 mit dem Bezugszeichen 19 gekennzeichnet.

## Patentansprüche

1. Verschlussstopfen zum zeitweisen Verschließen des Abstichloches (4) eines kippbaren Konverters (2), bestehend aus einem zylinderförmigen, verformbaren Stopfenkörper (8) aus einem Tongemenge (9), Leichtkörpern (10) aus leicht schmelzbaren Kohlenwasserstoffverbindungen, Plastifizierer und Cellulosen sowie Öl als Formhilfsmittel, einem unten den Stopfenkörper (8) begrenzenden Grundblech (11), einem den Stopfenkörper (8) oben begrenzenden Stirnblech (12) und einem beide Bleche verbindenden Rohr (13), wobei der Stopfenkörper (8) über einen Applikator (17) vom kalten Rand (24) her in das Abstichloch (4) einführbar und darin festsetzbar und über den flüssigen Stahl (5) wieder aus dem Abstichloch (4) ausschwemmbar ausgebildet ist,
**dadurch gekennzeichnet,**
**dass** der Stopfenkörper (8) durch Zugabe von zähfließenden Ölen als weiche Masse gut verformbar ausgebildet ist und dass ihm Haltekrallen (15, 16) zugeordnet sind, die sich beim Einschieben des Stopfenkörpers (8) an der Innenwand (7) des Abstichloches (4) mit ihren Haken (26, 26') festsetzend geformt sind, wobei dann das Grundblech (11) in Richtung des mit Haltekrallen (15, 16) verbundenen Stirnbleches (12) beweglich ist und dabei ein Verformen des Stopfenkörpers (8) zwischen Grundblech (11) und Stirnblech (12) mit Hilfe des stangenförmigen Applikators (17') bewirkend ausgeführt ist.

2. Verschlussstopfen nach Anspruch 1,
**dadurch gekennzeichnet,**
**dass** die Haltekrallen (15, 16) am Stirnblech (12) festgelegt sind und dass das Grundblech (11) über den stangenförmigen Applikator (17) auf dem Rohr (13) schiebbar ausgebildet ist.

3. Verschlussstopfen nach Anspruch 1,
**dadurch gekennzeichnet,**
**dass** die Haltekrallen (15, 16) am Stirnblech (12) festgelegt und das Grundblech (11) mit dem Rohr (13) verbunden und beide über den stangenförmigen Applikator (17) in Richtung Stirnblech (12) verschiebbar sind.

4. Verschlussstopfen nach Anspruch 3,
**dadurch gekennzeichnet,**
**dass** das Rohr (13) über den Applikator (17) um 5 - 15 cm, vorzugsweise 10 cm über das Stirnblech (12) in Richtung Konverterinneres (18) verschiebbar ist.

5. Verschlussstopfen nach Anspruch 2,
**dadurch gekennzeichnet,**
**dass** zwei Haltekrallen (15, 16) miteinander verbunden oben das Rohr (13) umfassend auf das verschiebbare Stirnblech (12) aufgelegt sind.

6. Verschlussstopfen nach Anspruch 2,
**dadurch gekennzeichnet,**
**dass** zwei, drei oder vier Haltekrallen (15, 16, 20, 21) aufliegend miteinander und mit dem Stirnblech (12) verbunden sind.

7. Verschlussstopfen nach Anspruch 1,
**dadurch gekennzeichnet,**
**dass** die Haltekrallen (15, 16, 20, 21) im Abstichloch (4) oder am kalten, äußeren Rand (24) des Abstichloches (4) sich festsetzend ausgebildet sind.

8. Verschlussstopfen nach Anspruch 1,
**dadurch gekennzeichnet,**
**dass** die Haltekrallen (15, 16, 20, 21) aus 6 mm Moniereisen hergestellt und am unteren, freien Ende (25) den Haken (26, 26') bildend abgebogen ausgebildet sind und ein Außenmaß von + 30 - 50 mm, vorzugsweise 40 mm größerem Stopfenumfang und 3 - 10 cm größerer Länge als der Stopfenkörper (8) aufweisend ausgebildet sind.

9. Verschlussstopfen nach Anspruch 1,
**dadurch gekennzeichnet,**
**dass** der Stopfenkörper (8) neben Leichtkörpern (10) aus leicht schmelzbaren Kohlenwasserstoffverbindungen zur Erzielung eines geringen Gesamtgewichtes Zusatzleichtkörper (28) in Form von mineralischen aus Blähglas bestehenden Glashohlkugeln (28', 28") enthaltend ausgebildet ist.

10. Verschlussstopfen nach Anspruch 1,
**dadurch gekennzeichnet,**
**dass** der Stopfenkörper (8) aus einem Gemisch von
10 - 50 Vol.-% Polystyrolgranulat (10') von 0,3 - 5 mm,
5 - 30 Vol.-% Zusatzleichtkörper (28') in Form von Natrium/Kalziumhohlkugelsilikat von 0,2 - 8 mm,
20 - 45 Gew.-% Zusatzleichtkörper (28") in Form von Aluminiumhohlkugelsilikat mit 0,1 - 1,5 mm Durchmesser und
15 - 70 Gew.-% Tongemenge (9) aus Kaolinit, Bentonit und Ton 3-Schichtsilikat,
0,5 - 3 Gew.-% Plastifizierer
0,1 - 2 Gew.-% Verflüssiger
0,1 - 2 Gew.-% temporäre Binder
0,1 - 5 Gew.-% permanente Binder und
2 - 8 Vol.-% Öle als Formhilfsmittel
gebildet ist.

11. Verschlussstopfen nach Anspruch 10,
**dadurch gekennzeichnet,**
**dass** das Polystyrolgranulat (10') in der Form von 2 - 3 mm, das Blähglas (28') in der Form von 0,2 - 0,5 mm Durchmesser, das Aluminiumhohlkugelsilikat (28") in der Form von 0,1 - 0,5 mm Durchmesser mit den weiteren Gemischanteilen den Stopfenkörper (8) bilden.

12. Verschlussstopfen nach Anspruch 10,
**dadurch gekennzeichnet,**
**dass** das Polystyrolgranulat (10') eine unregelmäßig ausgebildete Kaffeebohnenform aufweist.

13. Verschlussstopfen nach Anspruch 10,
**dadurch gekennzeichnet,**
**dass** das Polystyrolgranulat (10') ein graphitiertes Polystyrol ist.

## Claims

1. Plug for a temporary closure of the tap hole (4) of a tilting converter (2), consisting of a cylindrical, malleable plug body (8) consisting of a clay mixture (9), lightweight bodies (10) consisting of easily meltable hydrocarbon compounds, plasticizers and celluloses as well as oil as a moulding aid, a base plate (11) limiting the plug body (8) underneath, a end plate (12) limiting the plug body (8) above and a pipe connecting both plates (13), whereby the plug body (8) can be introduced into the tapping hole (4) from the cold edge (24) via an applicator (17) and fixed in it and is washed out of the tap hole (4) via the liquid steel (5), **characterized in that**
the plug body (8) is easily malleable as a soft mass through the addition of viscous oils and that it is provided with retaining claws (15, 16), which are shaped to attach themselves to the inner wall (7) of the tapping hole (4) with their hooks (26, 26') when the plug body (8) is inserted, whereby the base plate (11) is then movable in the direction of the end plate (12) connected with retaining claws (15, 16) and thereby a distortion of the plug body (8) between base plate (11) and end plate (12) is carried out with the help of the rod-shaped applicator (17').

2. Plug according to claim 1,
**characterized in that**
the retaining claws (15, 16) are fixed to the end plate (12) and that the base plate (11) is designed to slide over the rod-shaped applicator (17) on the pipe (13).

3. Plug according to claim 1,
**characterized in that**
the retaining claws (15, 16) are fixed to the end plate (12) and the base plate (11) is connected to the pipe (13) and both can be moved via the rod-shaped applicator (17) in the direction of the end plate (12).

4. Plug according to claim 3,
**characterized in that**
the pipe (13) can be moved via the applicator (17) by 5 - 15 cm, preferably 10 cm over the end plate (12) towards the converter interior (18).

5. Plug according to claim 2,
**characterized in that**
two retaining claws (15, 16) are interconnected above the pipe (13) and placed surrounding the sliding end plate (12).

6. Plug according to claim 2,
**characterized in that**
two, three or four retaining claws (15, 16, 20, 21) are connected to each other and to the end plate (12).

7. Plug according to claim 1,
**characterized in that**
the retaining claws (15, 16, 20, 21) are designed to attach themselves firmly in the tapping hole (4) or on the cold, outer edge (24) of the tapping hole (4).

8. Plug according to claim 1,
**characterized in that**
the retaining claws (15, 16, 20, 21) are made of 6 mm reinforcing bars and at the lower, free end (25) are curved to form the hook (26, 26') and are designed with an outer dimension of + 30 - 50 mm, preferably 40 mm greater than the plug circumference and a length 3 - 10 cm greater than the plug body (8).

9. Plug according to claim 1,
**characterized in that**
in addition to lightweight bodies (10) from easily meltable hydrocarbon compounds to achieve a low total weight the plug body (8) is designed containing additional lightweight bodies (28) in the form of hollow mineral glass balls (28', 28") consisting of expanded glass.

10. Plug according to claim 1,
**characterized in that**
the plug body (8) is formed from of a mixture of
10 - 50 vol% poystyrene granules (10') of 0.3 - 5 mm,
5 - 30 vol% additional lightweight bodies (28') in the form of sodium / calcium hollow ball silicate of 0.2 - 8 mm,
20 - 45 wt% additional lightweight bodies (28 ") in the form of aluminum hollow ball silicate with 0.1 - 1.5 mm diameter and
15 - 70 wt% clay mixture (9) consisting of kaolinite, bentonite and clay 3-layer silicate,
0.5 - 3 wt% plasticizer
0.1 - 2 wt% condenser
0.1 - 2 wt% temporary binder
0.1 - 5 wt% permanent binders and
2 - 8 vol% oils as a moulding aid

11. Plug according to claim 10,
**characterized in that**
the polystyrene granules (10') in the form of 2 - 3 mm, the expanded glass (28') in the form of 0.2 - 0.5 mm diameter, the hollow aluminium ball silicate (28") in the form of 0.1 - 0.5 mm diameter form the plug body (8) with the additional mixture components.

12. Plug according to claim 10,
**characterized in that**
the polystyrene granules (10') have an irregular coffee bean shape.

13. Plug according to claim 10,
**characterized in that**
the polystyrene granule (10') is a graphitized polystyrene.

## Revendications

1. Bouchon de fermeture pour la fermeture temporaire du trou de coulée (4) d'un convertisseur basculant (2), consistant en un corps de bouchon (8) de forme cylindrique déformable constitué d'un mélange d'argile (9), de corps légers (10) en composés d'hydrocarbures, de plastifiants et de celluloses très fusibles ainsi que d'huile en tant qu'agent auxiliaire de moulage, d'une tôle de base (11) délimitant le corps de bouchon (8) en bas, d'une tôle frontale (12) délimitant le corps de bouchon (8) en haut et d'un tuyau (13) reliant les deux tôles, dans lequel le corps de bouchon (8) peut être introduit via un applicateur (17) depuis le bord froid (24) dans le trou de coulée (4) et y être fixé, et est formé de façon à pouvoir être éjecté hors du trou de coulée (4) par l'acier liquide (5),
**caractérisé en ce que**
le corps de bouchon (8) est, grâce à l'adjonction d'huiles visqueuses en tant que masse molle, réalisé de façon à pouvoir facilement être déformé et que des griffes de retenue (15, 16) lui sont attribuées, qui sont formées de façon à s'accrocher avec leurs crochets (26, 26') à la paroi intérieure (7) du trou de coulée (4) lors de l'insertion du corps de bouchon (8), dans lequel alors la tôle de base (11) est mobile dans le sens de la tôle frontale (12) reliée avec des griffes de retenue (15, 16) et est réalisé en provoquant une déformation du corps de bouchon (8) entre la tôle de base (11) et la tôle frontale (12) à l'aide de l'applicateur en forme de tige (17').

2. Bouchon de fermeture selon la revendication 1,
**caractérisé en ce que**
les griffes de retenue (15, 16) sont fixées sur la tôle frontale (12) et que la tôle de base (11) est constituée de manière à pouvoir glisser sur le tuyau (13) via l'applicateur (17) en forme de tige.

3. Bouchon de fermeture selon la revendication 1,
**caractérisé en ce que**
les griffes de retenue (15, 16) sont fixées sur la tôle frontale (12) et que la tôle de base (11) est reliée au tuyau (13), et que les deux peuvent être coulissées dans le sens de tôle frontale (12) via l'applicateur (17) en forme de tige.

4. Bouchon de fermeture selon la revendication 3,
**caractérisé en ce que**
le tuyau (13) peut être glissé via l'applicateur (17) dans le sens de l'intérieur du convertisseur (18) de 5 - 15 cm, de préférence 10 cm par-dessus la tôle frontale (12).

5. Bouchon de fermeture selon la revendication 2,
**caractérisé en ce que**
deux griffes de retenue (15, 16) sont réalisées reliées entre elles en entourant le tuyau (13) en haut sur la tôle frontale (12) coulissante.

6. Bouchon de fermeture selon la revendication 2,
**caractérisé en ce que**
deux, trois ou quatre griffes de retenue (15, 16, 20, 21) sont reliées entre elles à plat et reliées à la tôle frontale (12).

7. Bouchon de fermeture selon la revendication 1,
**caractérisé en ce que**
les griffes de retenue (15, 16, 20, 21) sont conçus de manière à se fixer dans le trou de coulée (4) ou sur le bord (24) extérieur froid du trou de coulée (4).

8. Bouchon de fermeture selon la revendication 1,
**caractérisé en ce que**
les griffes de retenue (15, 16, 20, 21) sont fabriquées en fers d'armature de 6 mm et coudées sur l'extrémité inférieure libre (25) en constituant le crochet (26, 26') et en présentant une dimension extérieure de circonférence de bouchon supérieure de + 30 - 50 mm, de préférence 40 mm et de longueur de 3 - 10 cm supérieure au corps de bouchon (8).

9. Bouchon de fermeture selon la revendication 1,
**caractérisé en ce que**
le corps de bouchon (8) est, outre des corps légers (10) en composés d'hydrocarbures très fusibles afin d'obtenir un poids plus léger, réalisé en contenant des corps légers supplémentaires (28) sous la forme de billes de verre creuses (28', 28") minérales en verre soufflé.

10. Bouchon de fermeture selon la revendication 1,
**caractérisé en ce que**
le corps de bouchon (8) est constitué d'un mélange de
10 - 50 % vol. de granulés de polystyrène (10') de 0,3 - 5 mm,
5 - 30 % vol. de corps légers supplémentaires (28') sous la forme de silicate de billes creuses de sodium/calcium de 0,2 - 8 mm,
20 - 45 % vol. de corps légers supplémentaires (28') sous la forme de silicate de billes creuses d'aluminium de 0,1 - 1,5 mm de diamètre et
15 - 70 % en poids de mélanges d'argile (9) de kaolinite, bentonite et silicate stratifié d'argile 3,
0,5 - 3 % en poids de plastifiants
0,1 - 2 % en poids de liquéfiants
0,1 - 2 % en poids de liants temporaires
0,1 - 5 % en poids de liants permanents et
2 - 8 % vol. d'huiles en tant qu'agent auxiliaire de moulage.

11. Bouchon de fermeture selon la revendication 10,
**caractérisé en ce que**
les granulés de polystyrène (10') sous la forme de 2 - 3 mm, le verre soufflé (28') sous la forme de 0,2 - 0,5 mm de diamètre, le silicate de billes creuses d'aluminium (28") sous la forme de 0,1 - 0,5 mm de diamètre forment le corps de bouchon (8) avec les autres parts de mélange.

12. Bouchon de fermeture selon la revendication 10,
**caractérisé en ce que**
les granulés de polystyrène (10') présentent une forme en grains de café irréguliers.

13. Bouchon de fermeture selon la revendication 10,
**caractérisé en ce que**
les granulés de polystyrène (10') sont en polystyrène graphité.
